# NEUE EUROPÄISCHE PATENTSCHRIFT

(11) **EP 1 183 120 B2**
(45) Veröffentlichungstag und Bekanntmachung des Hinweises auf die Entscheidung über den Einspruch: **16.08.2006**
(45) Hinweis auf die Patenterteilung: 28.05.2003
(21) Anmeldenummer: 00920651.7
(22) Anmeldetag: 01.04.2000
(51) Int. Cl.: B22D 19/14, C22C 1/10, C04B 41/51

(54) **GIESSWERKZEUG UND VERFAHREN ZUR HERSTELLUNG EINES BAUTEILS**
CASTING TOOL AND METHOD OF PRODUCING A COMPONENT
OUTIL DE COULEE ET PROCEDE POUR LA FABRICATION D'UN ELEMENT

(30) Priorität: 16.04.1999 DE 19917175
(43) Veröffentlichungstag der Anmeldung: 06.03.2002
(73) Patentinhaber: DaimlerChrysler AG, 70567 Stuttgart (DE)
(72) Erfinder: HAUG, Tilmann, D-89264 Weissenhorn (DE); RAUSCHER, Steffen, D-71116 Gärtringen (DE); REBSTOCK, Kolja, D-89073 Ulm (DE); SCHEYDECKER, Michael, D-89278 Nersingen (DE); WALTERS, Markus, D-89233 Burlafingen (DE)
(86) Internationale Anmeldenummer: PCT/EP2000/002935
(87) Internationale Veröffentlichungsnummer: WO 2000/062959

(56) Entgegenhaltungen:
- EP-B- 0 449 356
- EP-B- 0 670 441
- DE-A- 3 411 705
- DE-A- 3 444 214
- DE-A- 19 710 671
- PATENT ABSTRACTS OF JAPAN vol. 009, no. 290 (M-430), 16. November 1985 (1985-11-16) & JP 60 130460 A (KUBOTA TEKKO KK), 11. Juli 1985 (1985-07-11)
- PATENT ABSTRACTS OF JAPAN vol. 008, no. 276 (M-346), 18. Dezember 1984 (1984-12-18) & JP 59 147769 A (HITACHI KINZOKU KK), 24. August 1984 (1984-08-24)
- PATENT ABSTRACTS OF JAPAN vol. 010, no. 070 (M-462), 19. März 1986 (1986-03-19) & JP 60 213350 A (NIPPON DENSO KK), 25. Oktober 1985 (1985-10-25)
- Aufsatz: LOKASIL-Zylinderlaufflächen-Integrierte lokale Verbund- werkstofflösung ........., Sonderausgabe der ATZ, MTZ, 1996, Seiten 38 - 42
- Eine neue Verbundwerkstoff-Lösung geht mit dem Porsche Boxster in Serie, Porsche Boxster
- Fachbuch: "Betriebspraxis der Metallgiesserei", Fachverlag Schiele & Schön, Berlin 1953

## Beschreibung

Die vorliegende Erfindung betrifft ein Gießwerkzeug und ein Verfahren zur Herstellung eines Bauteiles nach den Patentansprüchen 1 und 6.

Zur Reduzierung der Bauteilmasse werden derzeit Anstrengungen unternommen, größere Einzelkomponenten aus Leichtmetallen, bspw. aus Aluminium oder Magnesium, im Druckgußverfahren herzustellen. Dies gilt insbesondere für den Automobilbau, wo zunehmend das Getriebegehäuse und der Motorblock von Kraftfahrzeugen aus Leichtmetallen gefertigt werden. Jedoch sind bei der Verwendung von Leichtmetallen die Steifigkeit, die Kriechbeständigkeit und die Verschleißbeständigkeit bei mechanisch belasteten Teilbereichen der Bauteile vor allem in höheren Temperaturbereichen unbefriedigend. Die mechanische Belastbarkeit von derartigen Leichtmetallbauteilen ist somit begrenzt.

Ein gattungsgemäßes Verfahren ist aus der DE 197 10 671 C2 bekannt. Hieraus geht ein Verfahren hervor, bei weichem ein poröser Opferkörper aus einem keramischen Material (Einlegeteil) in ein Gießwerkzeug lagedefiniert eingesetzt und unter Druck mit einer Metallschmelze (Gießmetall) infiltriert wird. Durch die Infiltration des Einlegeteils mit dem Gießmetall entsteht an der Stelle des Einlegeteils ein Metall-Keramik-Verbundwerkstoff (Verstärkungselement). Anschließend wird das gegossene Bauteil erhitzt, so daß innerhalb des Verstärkungselementes eine Reaktion zwischen dem keramischen Material und dem Gießmetall stattfindet, woraus ein Verbundwerkstoff aus keramischen und intermetallischen Materialphasen resultiert, der bezüglich der Verschleißbeständigkeit und Steifigkeit das Verstärkungselement noch übertrifft. Das Erhitzen des Bauteils ist jedoch insbesondere bei lokalen Verstärkungen nur mit hohem technischen Aufwand und mit hohen Fertigungskosten zu realisieren. Femer kann es verfahrensbedingt aufgrund von Biegespannungen zu Beschädigungen des Einlegeteils während der Infiltration kommen.

Die JP 60130460 A beschreibt ein Verfahren zur Herstellung eines Composite-Bauteils, das im Schleuderguss-Verfahren hergestellt wird. Ein Kern aus keramischen Fasem wird in ein zentrifugales Gießwerkzeug eingelegt und durch Halteelemente abgestützt. Die Halteelemente lenken den Strom eines Gießmetalls an dem Kem vorbei, so dass nach dem Erstarren eine schichtweise aufgebaute Röhre entsteht, die den Kem aus keramischen Fasern enthält und an den Oberflächen aus Metall besteht Ein Verfahren dieser Art eignet sich jedoch nicht zur Infiltration von porösen keramischen Einlegeteilen, da kein ausreichender Druck auf das Einlegeteil wirkt.

Aus der "Automobiltechnische Zeitschrift ATZ", Band 98(1996), Seite 66-69 "Lokasil, Zylinderlaufflächen im Porsche Boxter", sind verstärkte Zylinderlaufflächen in Aluminium-Zylinderkurbelgehäusen bekannt. Um die Zylinderlauffläche darzustellen werden hochporöse hohlzylindrische Formkörper mit Sekundärlegierung aus Aluminium unter hohem Druck infiltriert. Bei den Formkörpern werden Varianten aus Fasern mit Siliziumpartikeln und faserlose Varianten aus Siliziumpartikeln und Bindern unterschieden. Die Formkörper werden vor der Schmelzinfiltration auf etwa 700°C erwärmt.

Aus der Sonderausgabe ATZ und MZT, "Werkstoffe im Automobilbau ",(1996), Seiten 38-42, "Lokasil-Zylinderlaufflächen - integrierte lokale Verbundwerkstofflösung für Aluminium-Zylinderkurbelgehäuse", sind ebenfalls die durch in Aluminiumlegierung eingegossenen Preforms verstärkten Zylinderlaufflächen bekannt. Hierbei werden hochporöse zylindrische Formkörper aus Silizinmkörnern oder aus Aluminoiumoxidfasern mit Siliziumlörnern unter hohem Druck mit kostengünstiger Sekundärlegierung aus Aluminium infiltriert.

Die Aufgabe der vorliegenden Erfindung besteht somit darin, ein Gießwerkzeug und ein weiter verbessertes Verfahren der oben genannten Art bereitzustellen, so daß Leichtmetallbauteile mit verbesserter mechanischer Belastbarkeit, insbesondere verbesserter Kriechbeständigkeit einfach und kostengünstig herstellbar sind.

Die Lösung der Aufgabe besteht in einer Vorrichtung (Gießwerkzeug) mit den Merkmalen des Anspruchs 1 und einem Verfahren nach Anspruch 6.

Die erfindungsgemäße Vorrichtung gemäß Patentanspruch 1 zeichnet sich dadurch aus, daß in dem Gießwerkzeug Fixierelemente angebracht sind, die das Einlegeteil lagedefiniert positionieren, wobei das Einlegeteil frei im Raum des Gießwerkzeuges positioniert ist und durch Stifte und/oder Nasen und/oder Kanten gehalten ist und von allen Seiten eine isostatische Infiltration ermöglicht ist. Die Fixlerelemente sind so ausgelegt, daß die Biegemomente, die auf das Einlegeteil wirken, minimiert sind. Dies geschieht erfindungsgemäß so, daß durch die Fixierelemente auf das Einlegeteil wirkende Kräfte durch kollineare Kräfte ausgeglichen werden. Das heißt, die Kraftlinien entgegengesetzter Kräfte liegen auf einer Geraden. Zusätzlich zu den erfindungsgemäßen Fixierelementen ist das Einlegeteil in einem Formhohlraum so positioniert, daß es nicht direkt im Ausbreitungsstrom eines Gießmetalls liegt Um dies zu realisieren, werden Abschirmelemente eingesetzt. Im Idealfall sind diese Abschirmelemente Bestandteile der Formhohlraum-Kontur, wie z B. Kanten oder Wände, die durch die Bauteilgeometrie vorgegeben sind. Es ist jedoch auch möglich, zusätzliche Fixierelemente so zu gestalten, daß sie den Fluß des Gießmetalls gegenüber dem Einlegeteil abschirmen. Gemeinsam verhindern die Fixierelemente und die Abschirmelemente eine Beschädigung des keramischen Einlegeteils und verringern somit die Ausschußquote bei einer Serienproduktion von verstärkten Leichtmetallbauteilen.

Die endgüftige Fixierung des Einlegeteils erfolgt beim Schließen des Gießwerkzeugs. Hierfür sind Nasen, Stifte, Kanten und/oder Abschirmelemente (Fixierelemente) in der dem Einlegeteil gegenüberliegendenWerkzeugseite (bewegliche Seite, falls das Einlegeteil in der festen Seite positioniert ist) oder auf Schiebern einsetzbar

Bei verschiedenen Bauteilen ist es erforderlich, daß das Einlegeteil frei im Raum des Formhohlraums positioniert ist Die Fixierung erfolgt hier erfindungsgemäß durch Fixierelemente. Die Infiltration des Einlegeteils erfolgt nach vollständiger Befüllung des Formhohlraums gleichmäßig von allen Seiten, das heißt isostatisch. Eine isostatische Infiltration hat den Vorteil, daß die Biegemomente, die auf das Einlegeteil wirken auf ein Minimum reduziert sind

Alternativ und/oder zur Unterstützung der von außen wirkenden Fixierelemente ist es möglich, das Einlegeteil mit Bohrungen zu versehen und auf Stifte, die sich auf der festen Seite oder der beweglichen Seite oder auf einem Schieber befinden paßgenau zu positionieren. Dies ist von Vorteil, wenn die Konstruktion des herzustellenden Bauteils lokal keine Fixierelemente im Formhohlraum erlaubt, die im Bauteil als Hohlräume abgebildet werden

Der Querschnitt eines Gießkolbens, der das Gießmetall befördert, ist in der Regel größer als der Querschnitt der Öffnung des Formhohlraums (Anschnitt): Hieraus resultiert eine Beschleunigung des Gießmetalls bei Eintritt in den Formhohlraum bei konstanter Geschwindigkeit des Gießkolbens. Zum Schutz des Einlegeteils gegenüber dem Gießmetall ist es ergänzend zu den Abschirmelementen zweckmäßig, die Geschwindigkeit des Gießmetalls gering zu halten. So hat sich in der Praxis herausgestellt, daß die Geschwindigkeit des Gießmetalls im Bereich des Einlegeteils nicht größer sein sollte als das Achtfache der maximalen Gießkotbengeschwindigkeit. Daher sollte der Querschnitt des Arischnittes nicht weniger als etwa ein Achtel des Querschnittes des Gießkolbens betragen

Zur lokalen Verstärkung von Leichtmetallbauteilen unter Verwendung der erfindungsgemäßen Vorrichtung eignen sich insbesondere Bauteile von Verbrennungsmotoren und Getriebe. Hier treten sehr hohe Anforderungen an die Eigenschaften der verwendeten Materialien auf. Es sei hierbei die Biegefestigkeit, der E-Modul, der Ausdehnungskoeffzient und die Verschleißbeständigkeit genannt. Besondere Anwendung finden lokale Verstärkungen etwa bei im Zylinderkurbelgehäuse eingestzten Zylinderlaufbuchsen. Bei Zylinderlaufbuchsen ist zum einen die Verschleißbeständigkeit von Bedeutung, zum anderen die Steifigkeit der Laufbuchse. Dies ist besonders wichtig bei geringen Zylinderabständen das heißt schmaler Stegbreite, da es hier ohne Verstärkung zu einer unerwünschten Aufwölbung der Laufbuchse kommt, die zu einem Spalt zwischen Zylinder und Laufbuchse führt, durch den Kraftstoff unverbrannt entweichen kann (blow-by-Effekt). Eine weitere Anwendung lokaler Verstärkungen sind Grundlagerbereiche einer Kurbelwelle (z. B. im Zylinderkurbeigehäuse und/oder im Kurbelgehäuseunterteil und/oder im Lagerdeckel) sowie Lagerbereiche im Getriebegehäusen. Hierbei kann die erhöhte Steifigkeit des Verstärkungselementes und der geringere Ausdehnungskoeffeient sowie die höhere Kriechbeständigkeit gegenüber dem unverstärkten Leichtmetall ausgenutzt werden. Aufgrund der guten Verschleißbeständigkeit der Verstärkungselemente ist es denkbar, daß diese auch die Lagerschalen im Lagerstuhl ersetzen könnten.
Weitere mechanisch belastete Bauteile oder Funktionselemente, die durch Verstärkungselemente verstärkt werden können, sind beispielsweise Pleuel, Turboladerschaufeln oder Gleitsteine auf einer Getriebeschaltgabel. Ferner können Bremsscheiben im Bereich des Reibringes verstärkt werden, wobei die gegenüber dem Leichtmetall erhöhte Verschleißbeständigkeit des Verstärkungselementes ausgenutzt wird.
Des weiteren kann durch gezielte Wahl der Ausgangszusammensetzung des Einlegeteils durch Anwendung der erfindungsgemäßen Vorrichtung ein Bauteil in Form eines Kühlkörpers mit geringem Ausdehnungskoeffizienten bei gleichzeitig hoher Wärmeleitfähigkeit hergestellt.

Die im Standard-Druckguß übliche Einteilung des Gießvorganges in drei Phasen, Vorlauf, Füllhub und Nachverdichten, wird im erfindungsgemäßen Verfahren nach Patentanspruch 6 in veränderter Form angewendet Die drei Phasen werden durch die Geschwindigkeit des Gießkolbens in Abhängigkeit des Füllgrades des Gießwerkzeugs mit dem Gießmetall definiert. Für den Standard-Druckguß ist es charakteristisch, den Gießkolben langsam zu bewegen, bis das Gießmetall den Formhohlraum erreicht (Vorfauf) und anschließend den Gießkolben zu beschleunigen (Füllhub). Befindet sich jedoch ein poröses Einlegeteil im Formhohlraum, dann ist es von Vorteil, den Gießkolben erst dann zu beschleunigen, wenn das Einlegeteil bereits mit dem Gießmetall umgeben ist. Hierdurch wird eine Beschädigung des Einlegeteils vermieden und die Ausschußquote gesenkt Der Füllgrad des Formhohlraums bei Einsetzen des Füllhubs ist von der Lage des Einlegeteils im Bauteil abhängig und kann zwischen 10 % und 90 % betragen, in der Praxis hat sich ein Füllgrad des Formhohlraums zu Beginn des Füllhubs zwischen 50 % und 80 % besonders bewährt.

Bei der Infiltration des porösen keramischen Einlegeteils mit dem Gießmetall entsteht ein Durchdringungsgefüge. Das bedeutet, daß die offenen Poren des Einlegeteils, die über Kanäle miteinander verbunden sind durch das Gießmetall ausgefüllt werden. Jede Materialphase bildet demnach ein eigenes dreidimensionales Gerüst und beide Gerüste sind so miteinander verwebt, daß ein dichter Körper entsteht, das Verstärkungselement Ein Vorteil dieser Art der Verstärkungselemente gegenüber monolithischen Verstärkungselemente, z. B. aus Grauguß, besteht neben der Gewichtserspamis darin, daß es keine scharfe Trennschicht zwischen dem Material des Bauteils und dem Material des Verstärkungselementes gibt. Vielmehr ist das Material des Bauteils mit dem Material des Verstärkungselementes identisch und mit diesem kontinuierlich verknüpft .

An die Eigenschaften des Verstärkungselementes werden unterschiedliche Anforderungen gestellt, somit ist es im Sinne der Erfindung zweckmäßig, für verschiedene Anwendungen verschiedene keramische Rohpulver als Vorprodukte des Einlegeteils heranzuziehen. Ist z. B. eine hohe Härte oder Verschleißbeständigkeit gefordert, dann ist es vorteilhaft, Titankarbid oder Siliziumkarbid als Rohpulver zu verwenden. Im Falle von Bauteilen, die eine hohe Wärmeleitfähigkeit aufweisen müssen, ist das Siliziumkarbid oder das Aluminiumnitrid ein geeignetes keramisches Rohpulver. In vielen Fällen sind die mechanischen Eigenschaften wie Festigkeit, E-Modul, Kriechbeständigkeit oder Verschleißbeständigkeit unter Berücksichtigung der Rohstoffkosten für die Wirkungsweise des Verstärkungselementes von Bedeutung. Nach diesen Kriterien finden Rohpulver wie Titanoxid, Spinell, Mullit, Aluminiumsilikate oder Tonminerale Verwendung.

Der Einsatz von Fasem in Verbundwerkstoffen bewirkt im Allgemeinen eine Erhöhung der Duktilität eines Verbundmaterials. Dies rührt daher, daß die Fasem die Energie von Rissen absorbieren und somit das Verbundmaterial einen höheren Bruchwiderstand aufweist. Hierbei ist die Anbindung zwischen der Faser und der Matrix besonders wichtig. Es hat sich herausgestellt, daß bei dem erfindungsgemäßen Verfahren durch Metallfasern insbesondere auf der Basis von Eisen, Chrom, Aluminium und Yttrium besonders hohe Bruchwiderstände erzielt werden. Die günstigste Dicke der Fasern liegt in einem Bereich zwischen 20 µm und 200 µm, insbesondere zwischen 35 µm und 50 µm.

Die Geschwindigkeit des Gießkolbens ist in Abhängikeft des Füllgrades des Gießwerkzeuges ein maßgeblicher Parameter des erfindungsgemäßen Verfahrens. Es hat sich herausgestellt, daß die Geschwindigkeit des Gießkolbens während des Vorlaufs zwischen 0,1 m/s und 2 m/s von Vorteil ist In diesem Intervall kann sich die Geschwindigkeit des Gießkolbens während des Vorlaufes erhöhen, wenn dies für den Füllvorgang zweckmäßig ist. Die Geschwindigkeit des Gießkolbens während des Füllhubs beträgt erfindungsgemäß zwischen 1 m/s und 5 m/s, so daß eine niedrige Geschwindigkeit im Vorlauf mit einer niedrigen Geschwindigkeit während des Füllhubs verknüpft ist Die optimalen Geschwindigkeiten hängen jeweils von der Geometrie des Formhohlraums ab und sind demnach gießwerkzeugspezifisch. Im allgemeinen ist darauf zu achten, im Vorlauf die geringstmögliche Gießkolbengeschwindigkeit des angegebenen Intervalls zu wählen, die eine fehlerfreie Darstellung des Bauteils gewährleisten. Der Füllhub sollte mit einer möglichst hohen Geschwindigkeit im angegebenen Intervall erfolgen. Die optimalen Geschwindigkeiten in den beschrieben Intervallen müssen für jede Bauteilgeometrie gesondert bestimmt werden.

Der Druck des Nachverdichtens resultiert aus der Geschwindigkeit des Gießkolbens während des Füllhubs und aus dem Gießkolbenweg während des Füllhubs. Bei Anwendung des erfindungsgemäßen Verfahrens setzt der Füllhub später ein als im herkömmlichen Druckgußverfahren, der erzielte Maximaldruck während des Nachverdichtens ist dementsprechend niedriger als im herkömmlichen Druckgußverfahren. Er liegt im allgemeinen zwischen 600 bar und 1200 bar, in den meisten Fällen zwischen 700 bar und 900 bar, wobei für eine gute Infiltration ein möglichst hoher Druck anzustreben ist.

Die Temperatur des Gießmetalls beträgt bei dem erfindungsgemäßen Verfahren insbesondere bei der Verwendung von Aluminium- oder Magnesium-Legierungen zwischen 700 und 740°C. Die Temperatur ist möglichst hoch zu wählen, damit während der Befüllung des Formhohlraums und insbesondere während der Infiltration des Einlegeteils das Gießmetall so heiß bleibt, daß sich dessen Temperatur oberhalb der Liquidustemperatur befindet, demnach flüssig bleibt und keine Erstarrung einsetzt, durch die die Poren des Einlegeteils verstopft werden könnten. Besteht das Gießmetall aus einer Aluminiumlegierung, nimmt dies bei Temperatur über 740° C Wasserstoff aus der Luft auf, was der Qualität des daraus zu gießenden Bauteils schadet Aus diesem Grund beträgt die Temperatur des Gießmetalls zwischen 700° C und 740° C.

Ebenfalls um einer Erstarrung des Gießmetalls vor der Infikration vorzubeugen, ist es erfindungsgemäß vorgesehen, das Einlegeteil bei einer Temperatur zwischen 600° C und 700 °C vorzuheizen. Besonders vorteilhaft ist diese Vorheiztemperatur, die zwbchen 600° C und 700° C liegt, da somit eine mögliche chemische Reaktion zwischen dem Gießmetall und dem Einlegeteil ausgeschlossen ist und gleichzeitig eine Erstarrung des Gießmetalls hinaus gezögert wird.

Das Vorheizen des Einlegeteils kann in einem elektrisch beheizten Kammerofen erfolgen, was bei der Herstellung von Bauteilen in kleinen Stückzahlen zweckmäßig ist. Im Rahmen einer Serienproduktion ist jedoch ein Durchlaufofen besonders geeignet. Hierdurch wird eine kontinuierliche Bereitstellung der benötigten Einlegeteile für die Produktion gewährleistet und zudem ist eine konstante Temperatur der Einlegeteile einstellbar. Im weiteren Verlauf der Prozeßkette können die Einlegeteile von einem Gießroboter aufgenommen werden und in das Gießwerkzeug eingelegt werden. Dies erspart Zeit gegenüber einem manuellen Einlegen und gewährleistet ein paßgenaues Positionieren des Einlegeteils im Gießwerkzeug.

Besonders vorteilhaft für die Anwendung des erfindungsgemäßen Verfahrens ist es, als Gießmetall Aluminium oder Magnesium, beziehungsweise Legierungen dieser Metalle zu verwenden. Diese Metalle weisen eine geringe Dichte auf und sind zum Vergießen in einem Druckgußverfahren gut geeignet.

Das Einlegeteil wird besonders gut von dem Gießmetall infiltriert, wenn es eine Porosität zwischen 30 % und 80%aufweist insbesondere bei einer Porosität von 50%ist eine sehr gute Infiltration realisierbar wobei das Einlegeteil eine vergleichsweise hohe Festigkeit aufweist Der optimale Porendurchmesser des Einlegeteils liegt zwischen 1 µm und 100 µm vorzugsweise bei 20 µm.

Im folgenden ist die Erfindung anhand von sechs Ausführungsbeispielen näher erläutert, die in den folgenden Zeichnungen dargestellt sind, dabei zeigen:
Fig. 1 in einem ersten Beispiel zur grundsätzlichen Enäuterung des Verfahrens eine Prinzipdarstellung einer Druckgußmaschine mit einer Schnittansicht eines Gießwerkzeuges, mit einem Einlegeteil und einem Gleßkolben,
Fig. 2 in einem zweiten Beispiel eine vergrößerte Schnittansicht eines Gießwerkzeugdetails, mit einem in diesem angeordneten Einlegeteil, Fixierelementen und Abschirmelement,
Fig. 3 in einem dritten Beispiel eine vergrößerte Schnittansicht eines Gießwerkzeugdetails, mit einem
Einlegeteil, Fixierelementen und Abschirmelement,
Fig. 4 in einem vierten Beispiel eine vergrößerte Schnittansicht eines Gießwerkzeugdetails, in der ein
Abschirmelement und ein Einlegeteil, das auf einem Schieber des Gießwerkzeugs positioniert ist, gezeigt ist,
Fig. 5 in einem fünften Beispiel zur grundsätzlichen Erläuterung des Verfahrens eine vergrößerte Schnittzeichnung eines Gießwerkzeugdetails mit einem ringförmigen Einlegeteil und Fixirelementen,
Fig. 6 in einem sechsten Beispiel zur grundsätzlichen Erläuterung des Verfahrens eine vergrößerte Schnittzeichnung eines Gießwerkzeugdetails, mit einem Einlegeteil, in dem sich Bohrungen befinden und das auf Fixierelemente des Gießwerkzeuges aufgesteckt ist,
Fig. 7a, 7b und 7c einen schematischen Verlauf der Befüllung eines Formhohlraums mit einem Gießmetall,
Fig. 8 ein Durchdringungsgefüge mit einer metallischen Materialphase und einer keramischen Materialphase.

Figur 1 zeigt eine Prinzipdarsteltung einer Gießmaschine 12 die für das erfindungsgemäße Verfahren geeignet ist mit einem Gießwerkzeug 1, das einen Gießlauf 2, einen Anschnitt 3 mit definiertem Querschnitt und einen Formhohlraum 4 mit einer Vorrichtung zur Positionierung des Einlegeteils 5 durch Fixierelemente 7 umfaßt. Ferner besteht das Gießwerkzeug 1 aus zwei Teilen, die sich im gießbereiten Zustand in einer Trennebene 15 berühren. Einer dieser Teile ist eine feste Seite 16, die bezüglich der Gießmaschine 12 beim Öffnen des Gießwerkzeuges 1 ortsfest bleibt, der andere Teil besteht aus einer beweglichen Seite 17, die sich beim Öffnen des Gießwerkzeugs 1 bezüglich der Gießmaschine 12 in Pfeilrichtung bewegt

Das Gießwerkzeug ist an einer Gießmaschine 12 befestigt, die einen Gießkolben 11 mit definiertem Durchmesser umfaßt, durch den das Gießmetall 13 mit einer definierten Geschwindigkeit in den Gießlauf 2 und im weiteren Verlauf durch den Anschnitt 3 in den Formhohlraum 4 des Gießwerkzeuges 1 gedrückt wird.

Für eine optimalen Befüllung des Gießwerkzeugs 1 mit dem Gießmetall 13 ist es notwendig, daß das Gießmetall 13 alle Bereiche des Formhohlraums 4 ungehindert erreichen kann. Durch seine kinetische Energie übt das Gießmetall 13 eine Kraft auf das Einlegeteil 5 aus, die zu Biegemomenten führen kann, die die Festigkeit des Einlegeteils 5 Obersteigen können. Aus diesem Grund wird erfindungsgemäß das Einlegeteil 5 durch Abschirmelemente 6 vor dem Gießmetall 13 geschützt, so daß das Gießmetall 13 das Einlegeteil 5 lateral umfließt Die Krafteinwirkung auf das Einlegeteil 5 wird somit reduziert

In Figur 1 ist das Abschirmelement 6 in Form einer Wand des Formhohlraums 4 ausgebildet. Zur weiteren Reduktion der auf das Einlegeteil 5 wirkenden Kräfte ist es notwendig, daß die Fixierung des Einlegeteils 5 so erfolgt, daß die durch die Fixierung wirkenden Kräfte möglichst geringe Biegemomente hervorrufen, was erfindungsgemäß erzielt wird, indem im wesentlichen durch die Fixierelemente auf das Einlegeteils 5 auftretenden Kraft eine kolüneäre Kraft entgegenwirkt, das heißt, beide Kräfte auf einer Geraden liegen.

In Figur 1 erfolgt die Fixierung des Einlegeteils 5 in einer Raumrichtung durch eine Nase 8 und der unteren Wand des Formhohlraums 6, die gleichzeitig als Abschirmelement 6 fungiert Senkrecht dazu wird das Einlegeteil 5 durch einen Stift 9 und der seitlichen Wand 18 des Formhohlraums 4 fixiert In beiden genannten Raumrichtungen liegen die Kraftlinien, der auf das Einlegeteil wirkendnen Kräfte auf einer Geraden. Die Geraden, auf denen die Kraftlinien der kollinearen Kräfte liegen, können in jedem beliebigen Raumwinkel zueinander stehen.

Bei der Positionierung des Einlegeteils 5 im Gießwerkzeug 1 ist bei der Konstrunktion darauf zu achten, Konturen des Formhohlraums, die der Darstellung der Bauteilgeometrie dienen, als Abschirmelemente heranzuziehen, wie das in Figur 1 veranschaulicht ist. Ist diese Möglichkeit aus Gründen der Konstruktion nicht gegeben, werden Abschirmelemente verwendet, wie sie in Figur 2 und in Figur 3 gezeigt sind.

In einem weiteren Beispiel wird, wie in Figur 2 gezeigt, ein rechteckiges Einlegeteil 5 durch ein Abschirmelement 6, das in diesem Beispiel in Form einer Kante 10 ausgebildet ist, von unten fixiert. Auf der gegenüberliegenden Seite erfolgt die Fixierung unter Berücksichtigung der Kollinearität der Kräfte ebenfalls durch eine Kante 10. Die waagrechte Fixierung des Einlegeteils erfolgt durch Stifte 9.

In Figur 3 ist in einem weiteren Beispiel ein ringförmiges Einlegeteil 5 gezeigt, das in der festen Seite 16 des Gießwerkzeuges 1 auf einen Stift 9 aufgeschoben ist und durch weitere Stifte 9, die in der beweglichen Seite 17 angebracht sind, an die Wand 18 des Formhohlraums 4 der festen Seite 16 gedrückt wird. Der Gießlauf 2 befindet sich direkt unter dem Einlegeteil, beim Eintritt des Gießmetalls 13 in den Formhohlraum 4 wird dieses durch das Abschirmelement 6 am Einlegeteil 5 vorbeigeleitet

Ein weiteres erfindungsgemäße Ausführungsbeispiel zeigt Figur 4, in der die Trennebene der festen Seite 16 dargestellt ist. Ein zylinderförmiges Einlegeteil 5 ist auf zwei konischen Schiebern 14 aufgesetzt Die Schieber sind entweder auf der festen Seite 16 oder der beweglichen Seite 17 befestigt und lassen sich so weit aus dem Formhohlraum 4 heraus fahren, daß das Bauteil entformt werden kann. Die bewegliche und die feste Seite berühren sich formschlüssig in der Trennebene 15 und können zur Entformung des Bauteils getrennt werden. Das Abschirmelement 6 befindet sich unter dem Einlegeteil 5 und ist in diesem Beispiel zweiteilig ausgestaltet, wobei sich der eine Teil in der festen Seite 16, der andere Teil in der beweglichen Seite 17 befindet Das Prinzip des in Figur 4 gezeigten Ausführungsbeispiels ist dafür geeignet, eine Laufbuchse in einem Zylinderkurbefgehause als Verstärkungselement darzustellen. Es ist möglich lediglich einen Schieber zu verwenden, auf den das Einlegeteil auf seiner gesamten Länge aufgesetzt wird.

In Figur 5 ist für das erfindungsgemäße Verfahren ein ringförmiges Einlegeteil 5 gezeigt, das in der festen Seite 16 positioniert ist Der Formhohlraum 4 der festen Seite 16 und das Einlegeteil 5 sind kongruent ausgelegt, so daß im Rahmen der Fertigungstoleranzen kein Spielraum existiert Das flüssige Gießmetall ist jedoch in der Lage, kleine Spalte (> 0,1 mm) zu durchdringen. Die Gewährleistung von Toleranzen < 0,1 mm ist bei porösen keramischen Einlegeteilen nur mit hohem Aufwand möglich, dies gilt insbesondere dann, wenn man berücksichtigt, daß der Formhohlraum an den zur Trennebene zugewandten Flächen 29 Schrägen zur Entformung des Bauteils aufweist Demnach ist eine Ausbreitung von Gießmetall zwischen den Flächen 29 und dem Einlegeteil 5 (die zu Blegemomenten führen würde) unter den genannten Bedingungen prinzipiell möglich. Diese Ausbreitung verhindert die Kante 10 der beweglichen Seite 17, gleichzeitig fungiert diese Kante 10 als Fixierelement. In Figur 5 ist das Einlegeteil so positioniert, daß die zur Trennebene zugewandte Fläche 29 des Formhohlraums 4 als Abschirmelement 6 dient

In Figur 6 ist für das erfindungsgemäße Verfahren eine Schnittansicht des Formhohlraums 4 gezeigt in dem ein mit Bohrungen versehenes Einlegeteil 5 auf Stifte 9 aufgesetzt ist, die in der festen Seite 16 des Gießwerkzeuges befestigt sind. Weitere Stifte 9 sind in der beweglichen Seite 17 befestigt und fixieren das Einlegeteil 5 unter Wahrung der Kollinearität der auf das Einlegeteil 5 wirkenden Kräfte. Eine Fixierung des Einlegeteils 5 gemäß Figur 6 ist zweckmäßig, wenn durch Vorgaben der Bauteilgeometrie an bestimmten Stellen keine äußeren Fixieretemente zulässig sind. Die in Figur 5 gezeigten Stifte 9 auf der beweglichen Seite 17 könnte erfindungsgemäß auch durch Kanten oder Nasen ausgestaltet sein. Femer ist es möglich, den Formhohlraum 4 so zu gestatten, daß die Formhohlraumwand 18 der beweglichen Seite 17 direkt an dem Einlegeteil 5 anliegt und dieses fixiert Das Abschirmelement 6 ist in diesem Beispiel unterhalb des Einlegeteils 5 so angebracht, daß es dieses nicht berührt

Im folgenden wird das erfindungsgemäße Verfahren beschrieben, das durch Fig. 7a - 7c verdeutlicht ist Der konventionelle Druckgußvorgang ist zeitlich in drei Phasen unterteilt In einer ersten Phase bewegt sich der Gießkolben 11 (vgl. Figur 1) mit einer konstanten Geschwindigkeit soweit, daß der Gießlauf 2 des Gießwerkzeuges 1 mit Gießmetall 13 gefüllt wird (Vorlauf). In einer zweiten Phase, dem Füllhub, wird der Gießkolben 11 beschleunigt und der Formhohlraum 4 mit Gießmetall 13 befüllt. In einer dritten Phase wird der Gießkolben 11 schlagartig abgebremst, da das gesamte Gießwerkzeug 1 mit Gießmetall 13 gefüllt ist, wobei gleichzeitig ein Druck auf das Gießmetall 13 im Gießwerkzeug 1 aufgebaut wird, der bis zu 1200 bar betragen kann (Nachverdichten). Durch das Nachverdichten wird einer Schrumpfung des Bauteils durch eine Erstarrung des Gießmetalls 13 entgegengewirkt, gleichzeitig wird in dem erfindungsgemäßen Verfahren der Druck des Gießmetalls 13 zur Infiltration des Einlegeteils 5 genutzt. Die Geschwindigkeit des Gießmetalls 13 während des Füllhubs kann je nach Auslegung des Gießwerkzeuges 1 bis zu zehn mal so hoch sein wie die Geschwindigkeit im Vorlauf. Die Füllhubgeschwindigke" beträgt im Anschnitt 3 üblicherweise zwischen 30 m/s und 50 m/s. Allgemein wird die Geschwindigkeit des Gießmetalls im Anschnitt vA mit folgender Formel berechnet: mit *v*A = *SG*·*vG* / *SA*
SG = Querschnitt des Gießkolbens [m2]
vG = Geschwindigkeit des Gießkolbens [m/s]
SA = Querschnitt des Anschnittes [m2]
vA = Geschwindigkeit des Gießmetalls am Anschnitt [m/s]

Durch die kinetische Energie, die das Gießmetall 13 hierbei besitzt, kann es zu Beschädigungen des Einlegeteils 5 kommen. Um dem vorzubeugen, wird erfindungsgemäß der Vorlauf mit einer geringen Geschwindigkeit des Gießkolbens vV(0,1 m/s-1,5 m/s) so weit gefüllt, daß das Einlegeteil 5 bereits mit Gießmetall umgossen ist. Der Füllgrad 26 des Formhohlraums 4 beträgt beispielsweise ca. 80 % (Figur 7a). Anschließend erfolgt eine Beschleunigung des Gießkolbens 11 während des Füllhubs und der Formhohlraum wird mit höherer Geschwindigkeit des Gießkolbens vF (1 m/s - 5 m/s) zu 100 % mit Gießmetall gefüllt (Figur 7 b). In Figur 7c ist die Geschwindigkeit des Gießkolbens 11 vG als Funktion des Weges sG gezeigt, den der Gießkolben zurücklegt. Die erste Wegstrecke des Vorlauf sV erfolgt mit der geringen Geschwindigkeit vV bis zu dem Füllgrad des Formhohlraums 26, der in Figur 7a gezeigt ist Anschließend erfolgt die Beschleunigung des Gießkolbens 11 auf die Geschwindigkeit vF, die über den Weg des Füllhubs sF bis zur vollständigen Füllung des Formhohlraums beibehalten wird (Figur 7b). Nun wird der Gießkolben 11 abrupt abgebremst (Nachverdichten), die Geschwindigkeit fällt auf vN ab, wobei sich der Gießkolben 11 zum Nachverdichten des Gießmetalls nur geringfügig weiterbewegt sN. In dieser Phase des Nachverdichtens wird das Einlegeteil mit dem Gießmetall infiltriert, was zu der Bewegung des Gießkolbens 11 sN führt Der Füllgrad 26 zu Beginn des Füllhubs ist abhängig von der Position des Einlegeteils 5 im Formhohlraum 4 und von der Geometrie des Bauteils und beträgt zwischen 10 % und 90 %. Die geringste Belastung würde das Einlegeteil 5 erfahren, wenn keine Beschleunigung während des Füllhubs stattfinden würde. Hierbei könnte jedoch eine optimale Befüllung des Formhohlraums 4 mit dem Gießmetall 13 nicht gewährleistet werden. Die optimale Befüllung des Formhohlraums 4 und die mechanische Belastung des Einlegeteils 5 sind zwei Kriterien, die direkt aber gegenläufig von der Geschwindigkeit des Gießmetalls 13 während des Füllhubs beeinflußt werden. Um beide Kriterien erfüllen zu können, hat sich in der Praxis ein Füllgrad bewährt, der zwischen 50 % und 80 % liegt.

Figur 8 zeigt eine vergrößerte schematische Darstellung eines Durchdringungsgefüges des Verstärkungselements 25. Die keramische Materialphase 27 des Verstärkungselements 25 ist dreidimensional vemetzt und weist ein offenens Porensystem auf, das durch das infiltrierte Gießmetall, der metallischen Materialphase 28, vollständig ausgefüllt ist. Das in dem Durchdringungsgefüge vorliegende Metall ist mit dem erstarrten Gießmetall, das durch das Bauteil dargestellt wurde, identisch und mit diesem in einer Übergangsschicht kontinuierlich verbunden. Beide Materialphasen zusammen bilden ein dichtes und porenfreies Durchdringungsgefüge.

Die vorliegende Erfindung wird im folgenden anhand von Ausführungsbeispielen zum Verfahren näher erläutert. Beispiel 1

### 1. Herstellung des Einlegeteils

Zur Pulveraufbereitung wurden 95 Gew.-% TiO2 als Keramikpulver und 5 Gew.-% Kohlenstoffpuiver mit 15 Gew.-% (bezogen auf die Keramik-Kohlenstoff-Mischung) PEG-Pulver als Bindemittel in einem Sternrotor-Mischer 15 s auf Stufe II und 1 min auf Stufe I gemischt. Die resultierende Mischung hatte eine Schüttdichte von 0,750 g/cm3. Es wurden 3 Gew.-% (bezogen auf diese Mischung) Wasser zugegeben und nochmals in dem Sternrotor-Mischer 15 s auf Stufe II und 1 min auf Stufe I gemischt.

Das resultierende Pulver wies nun eine Schüttdichte von 0,942 g/cm3 auf.

Zum Pulverrecycling wurde ein Pulver mit der o.g. Zusammensetzung in einem Sternrotor-Mischer 5 min auf Stufe II gemischt Das Pulver wies anschließend eine Schüttdichte von 1,315 g/cm3 auf.

Dieses Pulver mit einer Schüttdichte von 0,942 g/cm3 bzw. 1,315 g/ cm3 wurde kalt in eine auf 75°C aufgeheizte Preßform gegeben. Luftnester wurden entfernt Die Presse wurde unter Vakuum geschlossen und bei 300 und 600 KN für 5 min entspannt Anschließend wurde mit 1500 KN Preßkraft 2 min uniaxial unter Vakuum gepreßt Die Presse wurde langsam geöffnet. Hieraus resultiert ein endformnah gepreßte Grünkörper der bei 60°C im Trockenofen getrocknet und anschließend auf Endmaß nachearbeitet wurde. Optional kann er nach dem Trocknen und vor dem Endbearbeiten nochmals kaltisostatisch gepreßt werden.

Zum Ausbrennen der organischen Bestandteile ("Entbindem") wurde der getrocknete Grünkörper in einem Tunnelofen unter Luftzutritt in 60 min auf 100°C erhitzt und bei dieser Temperatur 90 min beheizt, anschließend erfolgten weitere Temperaturrampen, in 300 min auf 400°C und in weiteren 60 min auf 550°C. An dieser Stelle ist ein weiteres Aufheizen des Grünkörpers auf bis zu 1150° C möglich, was zur Steigerung seiner Festigkeit beiträgt. Der abgekühlte Grünkörper, der bei einer Temperatur von 550° C behandelt wurde wies anschließend eine Druckfestigkeit von ca. 15 MPa, eine Biegefestigkeit von 3 MPa und eine Porosität von etwa 45 % auf. Grünkörper, die bei 1150° C 1 h geglüht wurden, zeigten eine Biegefestigkeit von 30 MPa und eine Porosität von 35 %. Grünkörper, die nach dem beschriebene Verfahren hergestellt und bearbeitet wurden werden im folgenden Einlegeteile genannt. 2. Druckinfiltration

Das poröse keramische Einlegeteil 5 wurde auf eine Temperatur von 500°C vorgeheizt, um eine vorzeitige Abkühlung des Gießmetalls durch das Einlegeteil zu verhindem. Anschließend wurde es in einem Gießwerkzeug lagedefiniert eingelegt und erfindungsgemäß fixiert Danach wurde das Gießwerkzeug geschlossen und der Formhohlraum zum Formen des gesamten Bauteils mit Aluminium oder einer Aluminiumlegierung ausgegossen. Dazu können bspw. 99,9%reines Alumimium oder auch alle für den Druckguß geeigneten Aluminiumlegierungen verwendet werden (bspw. GD 226 oder GD 231). Im einzelnen wurde das Werkzeug während des Gießprozesses auf 300°C temperiert. Der spezifische Druck des Gießmetalls betrug zwischen 600 und 800 bar, die Temperatur lag bei etwa 680 bis 750°C. Der Druckaufbau erfolgte während des Füllhubs nach einer 60%igen Füllung des Gießwerkzeugs. Die Dauer der Befüllung des Gießwerkzeuges betrug 100 ms bei einer Kolbengeschwindigkeit von etwa 0,2 m/s (Vorlauf) bis 1,8 m/s (Füllhub). Die Zuhattezeit des Gießwerkzeuges betrug etwa 10s bis 40 s. In diesem Ausführungsbeispiel erhätt man ein Aluminium-Druckgußbauteil mit einem Verstärkungselement aus Titanoxid und Aluminium mit einer Biegefestigkeit von 400 MPa, einer Wärmeleitfähigkeit von etwa 60 W/mK und einer Dichte von etwa 3,1 g/cm3.

Beim Ausgießen des Gießwerkzeugs wird das Einlegeteil mit der Aluminiumlegierung AlSi9Cu3 (GD226) infiltriert und gleichzeitig die verbleibenden Zwischenbereiche im Gießwerkzeug, die kein Einlegeteil aufweisen, mit dem Metall ausgegossen. Hierbei kann ein herzustellendes Bauteil in günstiger Weise seinem jeweiligen Verwendungszweck angepaßt werden. So ist es bspw. möglich, ein Zylinderkurbelgehäuse mit verstärkten Stegen zwischen den Zylinderlaufbuchsen herzustellen, wobei im Gießwerkzeug entsprechend endformnah geformte Einlegeteil im Bereich der späteren Stege erfindungsgemäß positioniert werden. Die verbleibenden leeren Bereiche der Druckgußform, die das spätere Kurbelgehäuse umschließen, stellen dann die Zwischenbereiche dar. Das Ausgießen des Gießwerkzeuges bzw. die Infiltration des Einlegeteils erfolgt bei einer Befüllungstemperatur, die oberhalb der Liquidustemperatur des Gießmetalls liegt, aber so niedrig ist, daß keine Reaktion mit dem keramischen Einlegeteil stattfindet Insbesondere bei Aluminium als befüllendes Metall liegt die Befüllungstemperatur unterhalb 750°C. Bei der Bremsscheibenherstellung kann die resultierende Bremsscheibe nach dem Befüllen im Bereich der Reibflächen des späteren Reibrings in an sich bekannter Weise auf oder oberhalb einer Reaktionstemperatur erhitzt, werden, bei der ein Intermetallic-Keramik Verbundwerkstoff entsteht Die Erhitzung erfolgt bezüglich der Bremsscheibe also selektiv. Sie kann durch Induktions- oder durch Laserbeheizung erfolgen. Der Energieeintrag kann so gesteuert werden, daß ein Gradient resultiert, wobei der Keramik-Metall-Verbundwerkstoff des Verstärkungselement stufenlos in den Intermetallic-Keramik-Verbundwerkstoff Ubergeht

### Beispiel 2

Analog zu Beispiel 1 wurde ein poröses keramisches Einlegeteil unter Verwendung von AIN als Keramikpulver hergestellt und unter denselben Bedingungen mit Aluminium infiltriert Das Druckgußwerkzeug stellte einen Kühlkörper für Leistungseleldronik dar. Die keramische Matrix verstärkt den oberen Bereich des Kühlkörpers, wodurch eine Anpassung des Ausdehnungskoeffizienten zwischen Elektroniksubstrat und Kühlkörper bei gleichzeitig hoher Wärmeleitfähigkeit geschaffen wird.

### Beispiel 3

Analog zu Beispiel 2 wurde ein poröses keramisches Einlegeteil unter Verwendung von SiC als Rohpulver hergestellt und unter denselben Bedingungen mit Aluminium infiltriert

### Beispiel 4

Analog zu Beispiel 1 wurde ein poröses keramisches Einlegeteil unter Verwendung von TiO2 als Keramikpulver hergestellt und unter denselben Bedingungen mit einer Magnesiumlegierung (AZ 91) infiltriert.

### Beispiel 5

Analog zu Beispiel 1 wurde ein poröses keramisches Einlegeteil unter Verwendung von TiO2 als Keramikpulver hergestellt Dabei wurden der Mischung 30 Vol.-% (bezogen auf das Gesamt-Pulvervolumen) Kohlenstoff-Verstärkungfasem in Form von Kurzfasern mit einer Länge von 3 bis 15 mm zugesetzt Das poröse keramische Einlegeteil wurde unter denselben Bedingungen mit Aluminium infiltriert.

### Beispiel 6

Analog zu Beispiel 1 wurde ein poröses keramisches Einlegeteil unter Verwendung von TiO2 als Keramikpulver hergestellt Das Einlegeteil wurde kaltisostatisch in Form eines Zylinders gepreßt und unter denselben Bedingungen mit Aluminium infiltriert Das resultierende Bauteil ist ein Zylinderkurbelgehäuse mit einer durch ein Verstärkungselement dargestellten Zylinderlaufbuchse.

## Patentansprüche

1. Gießwerkzeug (1) mit einer Fixierung und einem Einlegeteil (5) zur Herstellung eines durch das Einlegeteil (5) lokal verstärkten Bauteils, wobei das Gießwerkzeug (1) Abschirmelemente (6) umfasst, mittels welcher das Einlegeteil während des Gießvorgangs vom Hauptausbreitungsstrom eines Gießmetalls (13) abgeschirmt ist,
wobei
- das Einlegeteil (5) ein poröses keramisches Einlegeteil (5) ist,
- das eine Porosität zwischen 30 % und 80 % aufweist und
- zur Infiltration mit einem Gießmetall (13) geeignet ist,
- und das Gießwerkzeug (1) ein Druckgießwerkzeug ist, das Fixierelemente (7, 8, 9, 10) zur Positionierung des Einlegeteils (5) aufweist, durch die auf das Einlegeteil (5) wirkende Kräfte durch entsprechende kollineare Kräfte ausgleichbar sind
- und wobei das Einlegeteil (5) frei im Raum des Gießwerkzeuges (1) positioniert ist und durch Stifte (9) und/oder Nasen (8) und/oder Kanten (10) gehalten ist und von allen Seiten eine isostatische Infiltration ermöglicht ist.

2. Gießwerkzeug (1) nach Anspruch 1
**dadurch gekennzeichnet, dass**
das Einlegeteil in einer festen Seite des Gießwerkzeugs (16) und/oder in einer beweglichen Seite des Gießwerkzeugs (17) und/oder auf einem Schieber des Gießwerkzeugs (14) positioniert ist.

3. Gießwerkzeug (1) nach einem der Ansprüche 1 oder 2,
**dadurch gekennzeichnet, dass**
das Einlegeteil (5) mit Bohrungen (19) versehen ist und auf Stifte (9) des Gießwerkzeugs (1) aufsetzbar ist.

4. Gießwerkzeug (1) nach einem der Ansprüche 1 bis 3,
**dadurch gekennzeichnet, dass**
das Gießwerkzeug (1) einen Anschnitt (3) mit einer definierten Querschnittsfläche zur Befüllung eines Formhohlraums (4) umfasst und dass die Querschnittsfläche so groß gewählt wird, dass die Geschwindigkeit des Gießmetalls (13) gegenüber der Geschwindigkeit eines Gießkolbens (11) beim Eintritt in den Formhohlraum (4) weniger als das Achtfache beträgt.

5. Gießwerkzeug (1) nach einem der vorhergehenden Ansprüche,
**dadurch gekennzeichnet, dass**
das Bauteil ein Funktionsbauteil im Verbrennungsmotor, im Getriebe eines Automobils oder eine Bremsscheibe, oder ein Kühlkörper ist.

6. Verfahren zur Herstellung eines Bauteils mit einem lokalen Verstärkungselement (25) aus einem Metall-Keramik-VerbundMaterial umfassend folgende Schritte:
- lokale Positionierung eines Einlegeteils (5) in einem Gießwerkzeug (1), das einen Gießlauf (2), einen Anschnitt (3) und einen Formhohlraum (4) aufweist,
- Befüllen des Gießwerkzeuges (1) mit einem Gießmetall aus Aluminium- oder Magnesiumlegierungen (13) zur Darstellung des lokalen Verstärkungselementes (25),
- wobei das Einlegeteil (5) aus keramischen Vorprodukten aus Rohpulver entweder aus einzelnen der folgenden Bestandteilen oder Mischungen aus TiO₂, SiO₂, TiC, SiC, Spinell, Mullit, Aluminiumsilikate oder Tonmineralien hergestellt wird und eine Porosität zwischen 30 % und 80 % aufweist,
- die Befüllung des Gießwerkzeuges durch einen Gießkolben erfolgt,
- ein Vorlauf die Befüllung des Gießlaufs (2) und die Befüllung von mindestens 10 % des Formhohlraums (4) mit dem Gießmetall (13) umfasst und wobei
- die Geschwindigkeit des Gießkolbens (11) während des Vorlaufs geringer ist als während eines Füllhubs,
- das Einlegeteil (5) bei erhöhtem Druck zur Darstellung des Verstärkungselementes (25) mit dem Gießmetall infiltriert wird,
- und wobei das Einlegeteil (5) auf eine Temperatur zwischen 600 °C und 700°C vorgeheizt wird und die Temperatur des Gießmetalls 700 bis 740°C beträgt.

7. Verfahren nach Anspruch 6,
**dadurch gekennzeichnet, dass**
das lokale Verstärkungselement (25) des Bauteils aus einer keramischen Materialphase (27) und einer metallischen Materialphase (28) besteht, wobei jede Materialphase ein eigenes dreidimensionales Gerüst aufweist und beide Materialphasen zusammen in Form eines Durchdringungsgefüges vorliegen.

8. Verfahren nach einem der Ansprüche 6 oder 7
**dadurch gekennzeichnet, dass**
dem keramischen Vorprodukt zur Herstellung des Einlegeteils (5) keramische, metallische, mineralische oder Kohlenstoff-Fasern in Form von Lang- oder Kurzfasern, Filzen oder Geweben beigegeben werden.

9. Verfahren nach einem der Ansprüche 6 bis 8,
**dadurch gekennzeichnet, dass**
die Geschwindigkeit des Gießkolbens (11) während des Vorlaufs zwischen 0,1 m/s und 2 m/s beträgt und während des Füllhubs zwischen 1 m/s und 5 m/s beträgt.

10. Verfahren nach einem der Ansprüche 6 bis 9
**dadurch gekennzeichnet, dass**
der Maximaldruck auf das Gießmetall zwischen 600 bar und 1200 bar, insbesondere zwischen 700 bar und 900 bar liegt.

11. Verfahren nach Anspruch 6,
**dadurch gekennzeichnet, dass**
das Vorheizen des Einlegeteils in einem Kammerofen oder in einem Durchlaufofen erfolgt.

12. Verfahren nach Anspruch 6,
**dadurch gekennzeichnet, dass**
das Einlegen des Einlegeteils (5) in das Gießwerkzeug (1) mit Hilfe eines Gießroboters erfolgt.

13. Verfahren nach Anspruch 6,
**dadurch gekennzeichnet, dass**
das Gießmetall (13) aus Aluminium oder aus Magnesium oder aus einer Aluminium-Legierung oder einer Magnesium-Legierung besteht.

14. Verfahren nach Anspruch 6,
**dadurch gekennzeichnet, dass**
der Porendurchmesser des Einlegeteils zwischen 1 µm und 100 µm beträgt.

## Claims

1. Die (1) having a fixing means and an insert (5) for production of a component which is locally reinforced by the insert (5), the die (1) comprising shielding elements (6), by means of which the insert is shielded from the principal propagation flow of a casting metal (13) during the casting operation, wherein
- the insert (5) is a porous ceramic insert (5),
- which has a porosity of between 30% and 80%, and
- is suitable for infiltration with a casting metal (13),
- and the die (1) is a pressure die-casting die which has fixing elements (7, 8, 9, 10) for positioning the insert (5), by means of which the forces acting on the insert (5) can be compensated for by corresponding collinear forces,
- and wherein the insert (5) is positioned freely in the chamber of the die (1) and is held by pins (9) and/or lugs (8) and/or edges (10), allowing isostatic infiltration from all sides.

2. Die (1) according to Claim 1, **characterized** that the insert can be positioned in a fixed side of the die (16) and/or in a moveable side of the die (17) and/or on a slide of the die (14).

3. Die (1) according to one of Claims 1 or 2, **characterized in that** the insert (5) is provided with bores (19) and can be fitted onto pins (9) of the die (1).

4. Die (1) according to one of Claims 1 to 3, **characterized in that** the die (1) comprises a gate (3) of defined cross-sectional area for filling an impression (4), and **in that** the cross-sectional area is selected to be so large that the velocity of the casting metal (13) is less than eight times the velocity of a casting plunger (11) on entry into the impression (4).

5. Die (1) according to one of the preceding claims, **characterized in that** the component is a functional component in the internal-combustion engine, in the gearbox of an automobile or a brake disc, or a heat sink.

6. Process for producing a component with a local reinforcing element (25) made from a metal-ceramic composite material, comprising the following steps:
- local positioning of an insert (5) in a die (1) which has a runner (2), a gate (3) and an impression (4),
- filling the die (1) with a casting metal made of aluminium or magnesium alloys (13) in order to form the local reinforcing element (25), wherein
- the insert (5) is produced from ceramic precursor products made of raw powder consisting either of a single one of the following constituents or of mixtures thereof: TiO₂, SiO₂, TiC, SiC, spinel, mullite, aluminium silicates or clay minerals, and has a porosity of between 30% and 80%,
- the die is filled by a casting plunger,
- a preliminary section comprises the filling of the runner (2) and the filling of at least 10% of the impression (4) with the casting metal (13), and wherein
- the velocity of the casting plunger (11) during the preliminary section is lower than during a filling movement,
- the insert (5) is infiltrated with the casting metal at elevated pressure in order to form the reinforcing element (25),
- and wherein the insert (5) is preheated to a temperature of between 600°C and 700°C and the temperature of the casting metal is 700°C to 740°C.

7. Process according to Claim 6, **characterized in that** the local reinforcing element (25) of the component comprises a ceramic material phase (27) and a metallic material phase (28), each material phase having its own three-dimensional framework and the two material phases together being in the form of a penetration structure.

8. Process according to one of Claims 6 or 7, **characterized in that** to produce the insert (5) ceramic, metallic, mineral or carbon fibres in the form of long or short fibres, felts or woven fabrics are added to the ceramic precursor product.

9. Process according to one of Claims 6 to 8, **characterized in that** the velocity of the casting plunger (11) during the preliminary section is between 0.1 m/s and 2 m/s and during the filling movement is between 1 m/s and 5 m/s.

10. Process according to one of Claims 6 to 9, **characterized in that** the maximum pressure on the casting metal is between 600 bar and 1200 bar, in particular between 700 bar and 900 bar.

11. Process according to Claim 6, **characterized in that** the preheating of the insert takes place in a chamber furnace or in a continuous furnace.

12. Process according to Claim 6, **characterized in that** the insert (5) is placed into the die (1) with the aid of a casting robot.

13. Process according to Claim 6, **characterized in that** the casting metal (13) consists of aluminium or of magnesium or of an aluminium alloy or of a magnesium alloy.

14. Process according to Claim 6, **characterized in that** the pore diameter of the insert is between 1 µm and 100 µm.

## Revendications

1. Outil de coulée (1) avec une fixation et une pièce d'insertion (5) pour la fabrication d'un composant renforcé localement par la pièce d'insertion (5), dans lequel l'outil de coulée (1) comporte des éléments de protection (6), au moyen desquels la pièce d'insertion est protégée contre le courant de propagation principal d'un métal de coulée (13) pendant l'opération de coulée, dans lequel
- la pièce d'insertion (5) est une pièce d'insertion céramique poreuse (5),
- qui présente une porosité comprise entre 30 % et 80 %, et
- qui convient pour l'infiltration avec un métal de coulée (13),
dans lequel l'outil de coulée (1) est un outil de coulée sous pression, qui comprend des éléments de fixation (7, 8, 9, 10) pour le positionnement de la pièce d'insertion (5), par lesquels des forces agissant sur la pièce d'insertion (5) peuvent être équilibrées par des forces colinéaires correspondantes, et
dans lequel la pièce d'insertion (5) est positionnée librement dans la chambre de l'outil de coulée (1) et est maintenue par des broches (9) et/ou des ergots (8) et/ou des arêtes (10) et permet une infiltration isostatique par tous les côtés.

2. Outil de coulée (1) selon la revendication 1, **caractérisé en ce que** la pièce d'insertion (5) est positionnée dans un côté fixe de l'outil de coulée (16) et/ou dans un côté mobile de l'outil de coulée (17) et/ou sur un tiroir de l'outil de coulée (14).

3. Outil de coulée (1) selon l'une quelconque des revendications 1 ou 2, **caractérisé en ce que** la pièce d'insertion (5) est pourvue de perçages (19) et peut être montée sur des broches (9) de l'outil de coulée (1).

4. Outil de coulée (1) selon l'une quelconque des revendications 1 à 3, **caractérisé en ce que** l'outil de coulée (1) comprend une attache de coulée (3) avec une aire de section transversale définie pour le remplissage d'une chambre de moulage creuse (4) et **en ce que** l'aire de section transversale est choisie suffisamment grande pour que la vitesse du métal de coulée (13) soit inférieure à huit fois la vitesse d'un piston de coulée (11) lors de l'entrée dans la chambre de moulage creuse (4).

5. Outil de coulée (1) selon l'une quelconque des revendications précédentes, **caractérisé en ce que** le composant est un composant fonctionnel dans un moteur à combustion interne, dans une boîte de vitesses d'une automobile ou un disque de frein, ou un corps de refroidissement.

6. Procédé pour la fabrication d'un composant avec un élément de renforcement local (25) en un matériau composite métal-céramique, comprenant les étapes suivantes:
- positionnement local d'une pièce d'insertion (5) dans un outil de coulée (1), qui comprend un canal de coulée (2), une attache de coulée (3) et une chambre de moulage creuse (4),
- remplissage de l'outil de coulée (1) avec un métal de coulée en alliages d'aluminium ou de magnésium (13) pour représenter l'élément de renforcement local (25),
- dans lequel la pièce d'insertion (5) est fabriquée à partir d'ébauches céramiques en poudre brute composée des ingrédients suivants, seuls ou en mélange, TiO₂, SiO₂, TiC, SiC, spinelle, mullite, silicates d'aluminium ou minéraux argileux, et présente une porosité comprise entre 30 % et 80 %,
- le remplissage de l'outil de coulée est effectué par un piston de coulée,
- une coulée d'amorçage comprend le remplissage du canal de coulée (2) et le remplissage d'au moins 10 % de la chambre de moulage creuse (4) avec le métal de coulée (13), et
- dans lequel la vitesse du piston de coulée (11) pendant la coulée d'amorçage est inférieure à celle de la course de remplissage,
- la pièce d'insertion (5) est infiltrée avec le métal de coulée, sous haute pression, pour représenter l'élément de renforcement (25), et
- dans lequel la pièce de coulée (5) est préchauffée à une température comprise entre 600°C et 700°C et la température du métal de coulée vaut de 700 à 740°C.

7. Procédé selon la revendication 6, **caractérisé en ce que** l'élément de renforcement local (25) du composant se compose d'une phase de matériau céramique (27) et d'une phase de matériau métallique (28), dans lequel chaque phase de matériau présente sa propre structure tridimensionnelle et les deux phases de matériau se présentent ensemble sous la forme d'uns structure interpénétrée.

8. Procédé selon l'une quelconque des revendications 6 ou 7, **caractérisé en ce que** l'on ajoute à l'ébauche céramique, pour la fabrication de la pièce d'insertion (5), des fibres céramiques, métalliques, minérales ou de carbone sous la forme de fibres longues ou courtes, de feutres ou de tissus.

9. Procédé selon l'une quelconque des revendications 6 à 8, **caractérisé en ce que** la vitesse du piston de coulée (11) pendant la coulée d'amorçage vaut entre 0,1 m/s et 2 m/s, et pendant la course de remplissage entre 1 m/s et 5 m/s.

10. Procédé selon l'une quelconque des revendications 6 à 9, **caractérisé en ce que** la pression maximale sur le métal de coulée est située entre 600 bars et 1200 bars, en particulier entre 700 bars et 900 bars.

11. Procédé selon la revendication 6, **caractérisé en ce que** le préchauffage de la pièce d'insertion est effectué dans un four à chambre ou dans un four continu.

12. Procédé selon la revendication 6, **caractérisé en ce que** la pose de la pièce d'insertion (5) dans l'outil de coulée (1) est effectuée à l'aide d'un robot de coulée.

13. Procédé selon la revendication 6, **caractérisé en ce que** le métal de coulée (13) se compose d'aluminium ou de magnésium, ou d'un alliage d'aluminium ou d'un alliage de magnésium.

14. Procédé selon la revendication 6, **caractérisé en ce que** le diamètre des pores de la pièce d'insertion est compris entre 1 µm et 100 µm.
